# EUROPÄISCHE PATENTSCHRIFT

(11) **EP 1 340 623 B1**
(45) Veröffentlichungstag und Bekanntmachung des Hinweises auf die Patenterteilung: **07.06.2006**
(21) Anmeldenummer: 03002784.1
(22) Anmeldetag: 07.02.2003
(51) Int. Cl.: B41N 7/04

(54) **Oberfläche für Maschinenteile einer Druckmaschine**
Surface for parts in a printing machine
Surface pour éléments d'une machine d'impression

(30) Priorität: 01.03.2002 DE 10209296
(43) Veröffentlichungstag der Anmeldung: 03.09.2003
(73) Patentinhaber: Koenig & Bauer Aktiengesellschaft, 97080 Würzburg (DE)
(72) Erfinder: Jentzsch, Arndt, 01640 Coswig (DE); Böttcher, Horst, 01169 Dresden (DE); Haufe, Helfried, 01896 Pulsnitz (DE); Mahlting, Boris, 01099 Dresden (DE); Richter, Holger, 01097 Dresden (DE)

(56) Entgegenhaltungen:
- EP-A- 0 412 219
- DE-A- 2 433 748
- DE-A- 4 242 620

## Beschreibung

Die Erfindung betrifft eine Feuchtwalze für Feuchtwerke in Druckmaschinen mit einer Beschichtung, bestehend aus einer Trägerschicht mit aufgebrachter hydrophiler Funktionsbeschichtung wie in Anspruch 1 definiert. Die Feuchtwalze findet insbesondere als Dosierwalze oder Reiberwalze Verwendung.

Die Feuchtwalze ist Bestandteil eines Feuchtwerkes, wie es zum Beispiel in Akzidenz-Offsetdruckmaschinen Verwendung findet. Mit dem Feuchtwerk wird ein Feuchtmittelfilm auf den nichtdruckenden Partien der Druckplatte erzeugt, der verhindert, dass diese mit Druckfarbe benetzt werden. Die Entstehung des Feuchtmittelfilms hängt dabei von mehreren Faktoren, insbesondere der Oberflächenspannung des Feuchtmittels und den Materialeigenschaften der Feuchtwalzen, ab.

Die miteinander in Kontakt stehenden Feuchtwalzen schöpfen das Feuchtmittel aus einem Feuchtmittelreservoir und fördern es zur Druckplatte, auf die es von der Feuchtauftragswalze in Form eines Filmes aufgetragen wird. Gute Benetzbarkeit der Walzenoberflächen gegenüber dem Feuchtmittel fördert die Ausbildung eines gleichmäßigen, dünnen und geschlossenen Filmes auf den nichtdruckenden Partien der Druckplatte. Im Übrigen kann die Menge der dem Feuchtmittel zur Reduzierung der Oberflächenspannung zugegebenen Zusätze reduziert werden, wenn das Feuchtwerk einen stabilen Feuchtmittelfilm erzeugt.

Nach der DE 42 42 620 A1 sind Feuchtwalzen bekannt, die eine durch thermisches Spritzen applizierte keramische Beschichtung aus den Oxiden oder Oxidgemischen der Elemente Hafnium, Cer, Titan und Tantal aufweisen.

Aus der DE 197 27 829 A1 geht eine Feuchtwalze als bekannt hervor, die eine mikroporöse, plasmanitrierte Edelstahlbeschichtung aufweist. Die Oberflächenschicht wird durch Plasmanitrieren appliziert.

Ferner wird gemäß der DE 43 21 183 A1 vorgeschlagen, die Mantelfläche einer Feuchtwalze mit Zirkonoxid und/oder Yttriummoxid zu beschichten.

Der Vorteil derartig beschaffener Feuchtwalzen besteht in ihrer guten Verschleißbeständigkeit. In Bezug auf ihr Benetzungsverhalten gegenüber dem Feuchtmittel erweisen sie sich jedoch als nicht ausreichend hydrophil.

In der DE 195 16 051 A1 ist eine Feuchtwalze beschrieben, die eine Beschichtung aufweist, welche aus einem elastomeren Material mit hydrophilen Gruppen gebildet ist. Als hydrophile Gruppen finden Carboxylat-, Amido-, Sulfonsäure und/oder Sulfonatgruppen Verwendung.

Durch diesen Aufbau werden die Benetzungseigenschaften der Walzen verbessert, die aufgebrachte Beschichtung erweist sich jedoch gegenüber den mit hydrophiler Keramik beschichteten Walzen als weniger verschleißbeständig.

Aus den genannten Nachteilen resultiert die Aufgabe der Erfindung, eine Feuchtwalze mit hydrophiler Mantelfläche zu schaffen, die verschleißbeständig ist und regeneriert werden kann.

Zur Lösung der Aufgabe wird eine Feuchtwalze für Feuchtwerke in Druckmaschinen vorgeschlagen, die den Merkmalen des Anspruchs 1 entspricht. Weitere vorteilhafte Ausgestaltungen ergeben sich aus den Unteransprüchen.

Die Erfindung baut auf der Erkenntnis auf, dass die chemischen Eigenschaften von Feuchtwalzen durch Aufbringen spezieller Beschichtungen entscheidend verbessert werden können, wobei die Beständigkeit der aufgebrachten Beschichtungen gegen Verschleiß entscheidend von der Verankerung der Beschichtung in der darunterliegenden Schicht abhängt.

Dazu sind bei der vorliegenden Erfindung als Verankerungspunkte geeignet geformte Poren vorgesehen, in die die Funktionsbeschichtung, die in flüssiger Form aufgetragen wird, eindringen kann, bevor sie durch Trocknen und anschließendes thermisches Nachbehandeln ausgehärtet wird. Wesentlich ist hierbei, dass die Größe der Poren so eingestellt ist, dass bei wiederholtem Auftrag der Funktionsbeschichtung noch ausreichend Porenvolumen zur Verfügung steht, um auch weitere, nach der ersten aufgebrachten, Funktionsbeschichtungen zu verankern. Damit ist gewährleistet, dass die Oberfläche durch erneutes Beschichten regeneriert werden kann. Als vorteilhaft hat sich dabei die Ausbildung von Poren mit unregelmäßigen Durchmessern erwiesen, d.h. dass sowohl die Durchmesser von Pore zu Pore, wie auch der Durchmesser der einzelnen Poren in einem bestimmten Bereich schwanken. Eine Oberfläche mit besonders beständigen Eigenschaften lässt sich erzeugen, wenn auch die Ausrichtung der Poren unregelmäßig ist und die Poren insbesondere nicht radial zur Zylinderachse verlaufen.

Eine diesen Forderungen genügende Porenstruktur lässt sich in einfacher Weise durch thermisches Spritzen erzeugen.

Anhand des nachfolgenden Ausführungsbeispiels soll die Erfindung näher erläutert werden. Es zeigt
- Fig. 1: die schematische Darstellung eines Vierwalzenfeuchtwerkes,
- Fig. 2: die schematische Darstellung eines kombinierten Farb-/Feuchtwerks,
- Fig. 3: einen Ausschnitt aus der Oberfläche einer Feuchtwalze mit Poren und
- Fig. 4: die erfindungsgemäße Oberfläche, bestehend aus einer Trägerschicht mit aufgebrachter zweischichtiger Funktionsbeschichtung.

Die erfindungsgemäße Feuchtwalze kann in beliebigen Feuchtwerkstypen Verwendung finden. Stellvertretend für diese sind in den Fig. 1 und 2 ein Vierwalzenfeuchtwerk und ein kombiniertes Farb-/Feuchtwerk dargestellt. Bei beiden Feuchtwerken wird das Feuchtmittel 13 aus einem Feuchtmittelbehälter 12 mittels einer Tauchwalze 8 geschöpft und in Form eines Filmes über die Mantelfläche der der Tauchwalze 8 nachgelagerten Walzen 9, 10, 11 zum Plattenzylinder 7 transportiert und mit der Feuchtauftragswalze 10 als dünner Film auf der Druckplatte aufgebracht. Bei dem in Fig. 1 dargestellten Feuchtwerkstyp ist die erfindungsgemäße Feuchtwalze als Tauchwalze 8 und als Feuchtreiberwalze 11 eingesetzt. Bei einem Feuchtwerk der in Fig. 2 dargestellten Art kommt die erfindungsgemäße Feuchtwalze als Übertragungswalze 9 zum Einsatz.

Die Feuchtwalze besteht aus einem gegossenen Grundkörper, auf dem eine beispielsweise im Plasmabeschichtungsverfahren erzeugte Trägerschicht 1 appliziert ist (siehe hierzu Figur 3). Diese wird unter Verwendung von metallischen oder metalloxidischen Pulvern, die vorzugsweise Korngrößen zwischen 5 und 50 µm aufweisen, hergestellt. Zwischen Trägerschicht 1 und Grundkörper kann eine in den Figuren nicht dargestellte Haftvermittlerschicht vorgesehen sein.

Durch die gezielte Einstellung der Parameter beim Plasmaspritzen entstehen dabei in zufälliger Verteilung unausgerichtete Poren 2 in der Trägerschicht 1, die in ihrer Größe variieren und Durchmesser von 5 bis 10 µm aufweisen. In Abhängigkeit von den Parametern bei der Beschichtung können auch Mikrorisse auftreten.

Wie aus der Figur 4 ersichtlich, ist auf der Trägerschicht 1 eine Funktionsbeschichtung 5, 6 wie in vorliegendem Anspruch 1 definiert vorgesehen.

Die Funktionsbeschichtung 5, 6 kann einschichtig oder mehrschichtig ausgeführt sein. Ihre Gesamtschichtdicke ist kleiner als der Durchmesser der Poren 2 des Trägermaterials, d.h. dass die aussummierte Dicke der sich im Inneren der Poren 2 gegenüberliegenden Bereiche der Funktionsbeschichtung 5, 6 stets kleiner als der Porendurchmesser ist.

Als Beschichtungsmaterial werden modifizierte anorganische Nanosole verwendet.

Die modifizierten anorganischen Nanosole bestehen aus mindestens zwei Komponenten. Zur ersten Komponente gehören anorganische oxidische Nanopartikel von Elementen der II.-V. Haupt- und Nebengruppe des Periodensystems oder deren Gemische. Das sind vorzugsweise Nanopartikel, bestehend aus SiO₂, TiO₂, Al₂O₃ oder deren Gemische in wässrigen, alkoholischen oder daraus gemischten Lösungsmitteln.

Die zweite Komponente besteht aus dem Beschichtungsmaterial zumischbaren Additiven zur Erreichung des hydrophilen Verhaltens und Erhöhung der Oberflächenenergie der Beschichtung.

Als Additive werden vorzugsweise eingesetzt:
― Tensid-Verbindungen, bestehend aus langkettigen Alkyl- oder Fluoralkylresten mit mehr als 8 Kohlenstoffatomen und ein oder mehreren positiv oder negativ geladenen ionischen Endgruppen (z.B. 8% Cetyltrimethylammoniumbromid CTAB oder 2% Natriumdodecylsulfat oder 15% Perfluoralkylsulfonat FT2)
― Polysiloxan-Verbindungen mit hydrophilen Seiten- oder Endgruppen, vorzugsweise Ethylenoxid- oder Alkoholgruppen (z.B. 16% Polysiloxan NM4 oder 50% Polysiloxan A200)
― organische Polymere mit positiv oder negativ geladenen ionischen Seiten- oder Endgruppen (z.B. 2% Polystyrensulfonat 3000)
― wasserlösliche Mono-, Oligo- und Polysaccharid-Verbindungen und Derivate (z.B. 20% Sorbit)
― anorganische Iso- und Heteropolysäuren (z.B. 20% P₂O₅)

Dabei können die oben genannten Additive einzeln oder in Kombination von zwei oder mehreren eingesetzt werden.

Die Beschichtung ist in einfacher Weise unter Anwendung des Sol-Gel-Verfahrens zu erzeugen. Dazu wird das erzeugte Nanosol durch bekannte Beschichtungsverfahren, wie Sprüh-, Streich-, Tauch-, Schleuder- oder Tauchbegussbeschichtung, mit definierter Beschichtungsdicke aufgebracht. Die Beschichtungslösung verteilt sich gleichmäßig auf der Oberfläche der Trägerschicht 1 und dringt auch in das Innere der Poren 2 in der Trägerschicht 1 ein, ohne jedoch die Poren 2 zuzusetzen.

In ihrem Bestreben, das extrem große Oberflächen/Volumenverhältnis zu reduzieren, orientieren sich die Nanopartikel und das Sol geliert. Der Schicht wird im weiteren Verlauf durch Trocknung das Lösungsmittel entzogen. Die angetrocknete Schicht wird anschließend durch Tempern fixiert. Die Temperaturen betragen dabei vorzugsweise zwischen 120 und 200°C. Werden als Additive anorganische Iso- oder Heteropolysäuren verwendet (siehe oben, letzter Anstrich) so kann die Temper-Temperatur bis 600°C betragen.

Sollte sich die Funktionsbeschichtung 5, 6 durch mechanischen Verschleiß abnutzen, kann der Beschichtungsprozess wiederholt werden. Die Poren 2 bieten auch für weitere Beschichtungsprozesse ausreichend Angriffspunkte für die Verankerung der Funktionsbeschichtung 5, 6. Damit ist es möglich, die Oberfläche und damit auch deren Eigenschaften zu regenerieren.

### Bezugszeichenliste

- 1: Trägerschicht
- 2: Pore
- 3: Profilhöhe
- 4: Profiltiefe
- 5: Ersterzeugte Funktionsbeschichtung
- 6: Regenerierte Funktionsbeschichtung
- 7: Plattenzylinder
- 8: Tauchwalze
- 9: Übertragungswalze
- 10: Feuchtauftragswalze
- 11: Feuchtreiberwalze
- 12: Feuchtmittelbehälter
- 13: Feuchtmittel

## Patentansprüche

1. Feuchtwalze für Feuchtwerke in Druckmaschinen mit einer Beschichtung, bestehend aus einer Trägerschicht (1) mit Poren (2) und einer auf der Trägerschicht aufgebrachten ein- oder mehrschichtigen hydrophilen Funktionsbeschichtung (5, 6), deren Gesamtschichtdicke kleiner ist als der Durchmesser der Poren (2) der Trägerschicht (1) und die in den Innenraum der Poren (2) eindringt ohne diese zuzusetzen, **dadurch gekennzeichnet, dass** die Funktionsbeschichtung eine aus mit Additiven modifizierten anorganischen nanokristallinen Partikeln im Sol-Gel-Verfahren erzeugte Nanosolbeschichtung ist.

2. Feuchtwalze nach Anspruch 1, wobei die Poren (2) Durchmesser im Bereich von 5 bis 10 µm aufweisen.

3. Feuchtwalze nach Anspruch 1 oder 2, wobei die Trägerschicht (1) durch thermisches Spritzen aufgebracht ist.

4. Feuchtwalze nach Anspruch 3, wobei die Trägerschicht (1) durch Plasmabeschichtung mit metallischen oder metalloxidischen Pulvern der Korngrößen von 5 bis 50 µm aufgebracht ist.

5. Feuchtwalze nach Anspruch 1, wobei die Nanosol-Beschichtung durch Sprüh-, Streich-, Tauch-, Schleuder- oder Tauchbegussbeschichtung aufgebracht ist.

6. Feuchtwalze nach Anspruch 1, wobei die nanokristallinen Partikel aus Oxiden der Elemente der II. bis V. Haupt- und Nebengruppe oder deren Gemischen bestehen.

7. Feuchtwalze nach Anspruch 1, wobei die nanokristallinen Partikel aus Siliziumoxid, Titanoxid oder Aluminiumoxid oder aus Gemischen der genannten Oxide bestehen.

8. Feuchtwalze nach Anspruch 1, wobei als Additive Tensid-Verbindungen aus langkettigen Alkyl- oder Fluoralkylresten mit mehr als 8 Kohlenstoffatomen und ein oder mehreren positiv oder negativ geladenen ionischen Endgruppen eingesetzt werden.

9. Feuchtwalze nach Anspruch 1, wobei als Additive Polysiloxan-Verbindungen mit hydrophilen Seiten- oder Endgruppen, vorzugsweise Ethylenoxid- oder Alkoholgruppen eingesetzt werden.

10. Feuchtwalze nach Anspruch 1, wobei als Additive organische Polymere mit positiv oder negativ geladenen ionischen Seiten- oder Endgruppen eingesetzt werden.

11. Feuchtwalze nach Anspruch 1, wobei als Additive wasserlösliche Mono-, Oligo- und Polysaccharid-Verbindungen und Derivate eingesetzt werden

12. Feuchtwalze nach Anspruch 1, wobei als Additive anorganische Iso- und Heteropolysäuren eingesetzt werden

13. Feuchtwalze nach einem der Patentansprüche 1 bis 11, wobei die Funktionsbeschichtung mittels thermischer Nachbehandlung bei Temperaturen von vorzugsweise 120 bis 200°C fixierbar ist.

14. Feuchtwalze nach den Anspruch 12, wobei die Funktionsbeschichtung mittels thermischer Nachbehandlung bis maximal 600°C fixierbar ist.

15. Feuchtwalze nach einem der vorhergehenden Ansprüche, wobei die Trägerschicht (1) räustrukturiert ist.

## Claims

1. Moistening roller for moistening mechanisms in printing machines with a coating, consisting of a carrier layer (1) with pores (2) and a single-layer or multi-layer hydrophilic functional coating (5, 6) which is applied to the carrier layer and has an overall layer thickness smaller than that of the diameter of the pores (2) of the carrier layer (1) and which penetrates into the interior space of the pores (2) without clogging these, **characterised in that** the functional coating is a nanosol coating produced in the sol gel method from anorganic nanocrystaline particles modified by additives.

2. Moistening roller according to claim 1, wherein the pores (2) have diameters in the range of 5 to 10 microns.

3. Moistening roller according to claim 1 or 2, wherein the carrier layer (1) is applied by thermal spraying.

4. Moistening roller according to claim 3, wherein the carrier layer (1) is applied by plasma coating with metallic or metal-oxidic powders with the grain size of 5 to 50 microns.

5. Moistening roller according to claim 1, wherein the nanosol coating is applied by spray coating, wipe coating, immersion coating, spin coating or immersion slip coating.

6. Moistening roller according to claim 1, wherein the nanocrystalline particles consist of oxides of the elements of the II to IV main and secondary groups or mixtures thereof.

7. Moistening roller according to claim 1, wherein the nanocrystalline particles consist of silicon oxide, titanium oxide or aluminium oxide or mixtures of the said oxides.

8. Moistening roller according to claim 1, wherein surfactant compounds of long-chain alkyl or fluoralkyl residues with more than 8 carbon atoms and one or more positively or negatively charged ionic end groups are used as additives.

9. Moistening roller according to claim 1, wherein polysiloxane compounds with hydrophilic side or end groups, preferably ethylene oxide or alcohol groups, are used as additives.

10. Moistening roller according to claim 1, wherein organic polymers with positively or negatively charged ionic side or end groups are used as additives.

11. Moistening roller according to claim 1, wherein water-soluble monosaccharide, oligosaccharide and polysaccharide compounds and derivatives are used as additives.

12. Moistening roller according to claim 1, wherein anorganic isopoly and heteropoly acids are used as additives.

13. Moistening roller according to one of patent claims 1 to 11, wherein the functional coating is fixable by means of thermal subsequent treatment at temperatures of preferably 120 to 200° C.

14. Moistening roller according to claim 12, wherein the functional coating is fixable by means of thermal subsequent treatment up to at most 600° C.

15. Moistening roller according to one of the preceding claims, wherein the carrier layer (1) is roughly structured.

## Revendications

1. Cylindre mouilleur pour le groupe de mouillage de machines d'impression comportant un dépôt formé d'une couche de support (1) ayant des pores (2) et un revêtement fonctionnel hydrophile (5, 6) à une ou plusieurs couches sur la couche de support, l'épaisseur totale du revêtement étant inférieure au diamètre des pores (2) de la couche de support (1), et ce revêtement pénétrant dans la cavité des pores (2) sans les boucher,
**caractérisé en ce que**
le revêtement fonctionnel est un revêtement de nanosol généré par un procédé de sol-gel avec des particules de nanocristaux anorganiques, modifiées par des additifs.

2. Cylindre mouilleur selon la revendication 1, dont les pores (2) ont un diamètre de l'ordre de 5 à 10 µm.

3. Cylindre mouilleur selon la revendication 1 ou 2, dans lequel la couche de support (1) est appliquée par projection thermique.

4. Cylindre mouilleur selon la revendication 3, dont la couche de support (1) est appliquée par un dépôt au plasma de poudres métalliques ou d'oxydes métalliques d'une granulométrie de 5 à 50 µm.

5. Cylindre mouilleur selon la revendication 1, dont le revêtement de nanosol est appliqué par pulvérisation, enduction, immersion, projection ou immersion.

6. Cylindre mouilleur selon la revendication 1, dont les particules de nanocristaux sont des oxydes des éléments des groupes principaux et auxiliaires II à V ou des mélanges de ceux-ci.

7. Cylindre mouilleur selon la revendication 1, dont les particules de nanocristaux sont en oxyde de silicium, oxyde de titane ou oxyde d'aluminium ou des mélanges de ces oxydes.

8. Cylindre mouilleur selon la revendication 1, dont les additifs sont des combinaisons tensioactives de radicaux alkyl ou fluoralkyle à chaîne longue ayant plus de 8 atomes de carbone et un ou plusieurs groupes terminaux à charge ionique positive ou négative.

9. Cylindre mouilleur selon la revendication 1, dont les liaisons additives de polysiloxane sont utilisées avec des groupes latéraux ou terminaux hydrophiles, de préférence des groupes oxyéthylène ou des groupes alcool.

10. Cylindre mouilleur selon la revendication 1, dont les additifs sont des polymères organiques à groupes latéraux ou terminaux ioniques à charge positive ou négative.

11. Cylindre mouilleur selon la revendication 1, dont les additifs sont des combinaisons solubles dans l'eau de mono, -oligo- ou polysaccharides et leurs dérivés.

12. Cylindre mouilleur selon la revendication 1, dont les additifs sont des iso- ou hétéropolyacides anorganiques.

13. Cylindre mouilleur selon l'une des revendications 1 à 11, dont le revêtement fonctionnel est fixé par un traitement thermique de finition à des températures de préférence de 120 à 200°C.

14. Cylindre mouilleur selon la revendication 12, dont le revêtement fonctionnel est fixé par un traitement de finition thermique allant au maximum jusqu'à 600°C.

15. Cylindre mouilleur selon l'une des revendications précédentes, dont la couche de support (1) a été dégagée par mise en structure.
